# EUROPÄISCHE PATENTSCHRIFT

(11) **EP 0 841 995 B1**
(45) Veröffentlichungstag und Bekanntmachung des Hinweises auf die Patenterteilung: **22.03.2000**
(21) Anmeldenummer: 96928327.4
(22) Anmeldetag: 19.07.1996
(51) Int. Cl.: B21B 1/46

(54) **HOCHGESCHWINDIGKEITS-DÜNNBRAMMENANLAGE**
HIGH-SPEED THIN-SLABBING PLANT
UNITE DE PRODUCTION DE BRAMES MINCES A HAUTE VITESSE

(30) Priorität: 31.07.1995 DE 19529049
(43) Veröffentlichungstag der Anmeldung: 20.05.1998
(73) Patentinhaber: SMS Demag AG, 40237 Düsseldorf (DE)
(72) Erfinder: PLESCHIUTSCHNIGG, Fritz-Peter, D-47269 Duisburg (DE)
(74) Vertreter: Henze, Lothar, Dipl.-Ing.
(86) Internationale Anmeldenummer: DE9601378
(87) Internationale Veröffentlichungsnummer: WO9705971

(56) Entgegenhaltungen:
- PATENT ABSTRACTS OF JAPAN vol. 95, no. 003 & JP,A,07 080509 (HITACHI LTD), 28.März 1995,
- PATENT ABSTRACTS OF JAPAN vol. 95, no. 003 & JP,A,07 080508 (HITACHI LTD), 28.März 1995,
- PATENT ABSTRACTS OF JAPAN vol. 009, no. 051 (M-361), 6.März 1985 & JP,A,59 189001 (SUMITOMO DENKI KOGYO KK), 26.Oktober 1984,
- PATENT ABSTRACTS OF JAPAN vol. 007, no. 223 (M-247), 4.Oktober 1983 & JP,A,58 116905 (SHIN NIPPON SEITETSU KK), 12.Juli 1983,

## Beschreibung

Die Erfindung betrifft eine Anlage zur Herstellung von warmgewalztem Stahlband aus bandförmig stranggegossenem Vormaterial in aufeinanderfolgenden Arbeitsschritten, in der das erstarrte Vormaterial mittels einer Strangteilanlage in Vorbandlängen aufgeteilt und nach dem Entzundem der Oberfläche, in einem Ausgleichsofen auf homogene Walztemperatur gebracht, in einem ersten als Vorstraße eingesetzten Walzwerk in mindestens zwei Walzstichen vorgewalzt und nach Zwischenspeicherung in vor der Fertigstraße angeordneten Auf- und Abwickelstationen nach vorgeschalteter Entzunderung der Fertigstraße zum Auswalzen auf Fertigbanddicke zugeführt wird.

Eine solche Anlage ist in der nicht vorveröffentlichten DE 195 12 953.9 beschrieben.

Die bisher auf dem Markt bekannten Anlagen zur Erzeugung von Warmband aus dünnen Bramme müssen bzw. müßten mindestens 2 Stranggießanlagen aufweisen, um eine Gleichgewichts-Kapazität zum Konti-Warmwalzwerk von ca. 2 - 2, 5 mio. tpa und damit eine Maximierung der Produktivität realisieren zu können.

Diese Stranggießanlagen werden mit einer Gießgeschwindigkeit von 5 bis 6 m/min mit hoher Betriebssicherheit betrieben und weisen bei einer Dicke im Gießspiegel von 50 - 80 mm eine Erstarrungsdicke von 60 bis 43 mm auf.

Andererseits werden klassische Stranggießanlagen der beispielhaften Abmessung von 1600 x 200 mm mit max. 2 m/min, gegossen. Hierbei zeichnet sich aber in der betrieblichen Praxis eine Durchschnittsgießgeschwindigkeit von 1,6 bis 1,8 m/min ab, da bei höherer Gießgeschwindigkeit die Gießsicherheit wegen der Durchbruchgefahr gefährdet ist.

Aufgabe der vorliegenden Erfindung ist es, eine gattungsgemäße Anlage, bestehend aus der Stranggießstufe und Walzstufe, zu finden, die einen minimalem Investitionsaufwand bei max. Produktivität und minimalen Umwandlungskosten bei gleichzeitiger Sicherstellung Banddicken bis 1 mm erzielt, bzw. die in erster Näherung in einem Kapazitätsgleichgewicht zur Kontifertigstraße steht.

Dies wird erreicht durch einen minimalen Walzaufwand bei Sicherstellung eines Prozesses, der keine Zufuhr von fühlbarer Wärme von außen erfordert und nur eine minimale Investition benötigt. Eine solche Lösung konnte überraschenderweise durch die Zusammenführung folgender Anlagenmerkmale gefunden werden:

Eine Stranggießanlage mit einer Gießwalzeinrichtung zum Herstellen des bandförmigen Vormaterials mit einer Gießgeschwindigkeit von 4-8 m/min und einer Erstarrungsdicke von 90-125 mm unter Verwendung einer oszillierenden, hydraulisch angetriebenen Stranggießkokille mit Konkavität zwischen Gießspiegel und Kokillenaustritt und/oder einer Strangführung mit Konkavität und/oder mit Zentrierungs- und Führungselementen im Strangführungsgerüst im Bereich ihrer Schmalseiten zum Führen und Zentrieren der Bramme, eine zwischen Stranggießanlage und Ausgleichsofen vorgesehener Kühl- bzw. Isolierstrecke für das bandförmige Vormaterial und einen der Strangteilanlage nachgeordneten und der Vorstraße vorgeordneten Quertransportofen von ca. 45m Länge und ca. 5 bis 20m Breite.

Günstige Ausgestaltungen der Erfindung sind in den Unteransprüchen angegeben.

Die Erfindung ermöglicht durch die Zusammenführung der Merkmale des Hauptanspruches mit nur einer Stranggießanlage -bei gleichzeitiger Sicherstellung eines min. Walzaufwands und einer min. Warmbandenddicke von 1,0 bis 0,8 mm- die Walzwerkseinrichtung mit einer Kapazität von 2 - 2,5 mio tpa völlig auszulasten.

Weiterhin zeichnet sich diese Lösung dadurch aus, daß die Brammen mit einem ausreichender Wärmeinhalt in den Ausgleichsofen (Quertransportofen) eingebracht werden können. Der Ofen hat dann nur die Aufgabe, die Temperatur der Bramme auszugleichen und wenn notwendig eine Pufferung der Brammen zwischen Stranggießstufe und Walzwerkstufe möglich zumachen.

Eine Pufferung (Verweilzeit) der Brammen im Ofen kann aus Gründen der Produktionsstörung oder aus werkstomechnischer Gründen notwendig werden und/oder die Innenstruktur (z.B. Kornausbildung) beeinflussen.

Der Ofen wird demnach energieneutral betrieben, dem Ofen ist lediglich die Energie zuzuführen, die er über seine Strahlungsverluste (z.B. 0,5 KW/m2) verliert. Diese Energie kann sowohl durch Brenner als auch durch einer höheren Brammen-Wärmeinhalt, wie er für die Walzung benötigt wird, zugeführt werden, im letzteren Fall z.B. arbeitet der Ofen auch als eine Art von Kühlaggregat.

Um die Bramme mit dem gewünschten Energieinhalt in den Ofen einlaufen zu lassen, so daß der Ofen nur als Ausgleichsofen arbeitet, sollte zwischen Stranggießanlage und Ofeneintritt eine Kühlmöglichkeit bzw.
Isolationsmöglichkeit vorgesehen sein. Die Beeinflussung des Wärmeinhalts der Bramme kann durch eine Spritzkühlung und/oder einem kontrolliert abdeckbaren Rollgang oder einem Zwischenpuffer realisiert werden.

Nach Austritt der Bramme aus dem Ofen wird sie in einer Tandem-Vorstraße mit 2 Stichen oder einer eingerüstigen Reversier-Vorstraße in 3 Stichen, auf 25-10 mm gewalzt, um nach einer Zwischenwicklung in einer 4 oder 5 gerüstigen Fertigstraße bis zu minimal 0,8 -1,0 mm Warmband fertiggewalzt zu werden.

Diese Lösung weist eine hohe Betriebssicherheit auf, da der Strang in Relation zur Dünnbramme mit einer Dicke in der Kokille von z.B. 50mm eine 2 - 6 fach höhere Schlackenverfügbarkeit aufweist, die zu einem entsprechend geringeren Wärmedurchgang und geringerer Thermobelastung sowohl der Strangschale als auch der Kokillenplatten führt.

Durch die konkave Form der Kokillenbreitseiten und/oder der Strangführung und/oder durch Elemente, die die Bramme seitlich über ihre Schmalseiten in der Strangführung führen und zentrieren, ist ein Geradelauf des Stranges sichergestellt, der die Gießsicherheit, besonders im Bereich der Kokille, bei hoher Gießgeschwindigkeit von 4 bis 8 m/min, gewährleistet.

Weiterhin bringt die beschriebene Erfindung den Vorteil einer dickeren Schlackenfilmausbildung zwischen der Strangschale und der Kokillenwand, die auch das Gießen von rißempfindlichen Stahlgüten leichter möglich macht.

Ein Ausführungsbeispiel der Erfindung ist in der Zeichnung schematisch dargestellt und wird nachfolgend beschrieben. Es zeigt:
- Fig. 1: eine erfindungsgemäße Prozesslinie und
- Fig. 2: in einer Tabelle die Verweilzeiten der Brammen unterschiedlicher Dicken zwischen der Stranggießanlage und dem Ofeneinlauf.

In der Figur 1 sind folgende Anlagenteile wie folgt bezeichnet:
- 1: Stranggießkokille
- 2: Zangengerüste
- 3: Sumpfspitze des erstarrenden Stranges
- 4: Querteileinrichtung
- 5: Kühlstrecke
- 5a: Rollgangsabdeckung
- 6: Ausgleichsofen
- 7: Entzunderung
- 8: Duovorgerüst
- 9: Quartovorgerüst
- 10: Aufwickelstation
- 11: Abwickelstation
- 12: Entzunderung
- 13: Fertigstraße
- 14: Auslaufroligang
- 15: Aufwickelhaspel
- 16: Reversierwalzgerüst
- 17: Entzunderung

Mit nur einer Stranggießanlage wird die benötigte Jahreskapazität von 2 - 2,5 mio tpa dargestellt. Diese Stranggießanlage zeichnet sich aus durch eine Stranggießkokille 1 mit einer Dicke von 140 - 90 mm und einer Konkavität je Breitseite zwischen 30 und 3 mm, einem Zangensegmenten 2 für das Reduzieren der Strangdicke auf min. 90mm und/oder einer Strangführung und Zentrierung mit Hilfe von konkaven Rollenprofilen in der Strangführung und/oder seitlichen Elementen, einer Erstarrungsdicke von 90 -125 mm.

Diese Stranggießanlage kann ohne nennenswerte Gießstörungen mit einer Gießgeschwindigkeit zwischen 4 - 8 m/min, betrieben werden Der aus der Gießanlage tretende Strang S kann nach Einstellung des benötigten Wärmeinhalts für den später notwendigen Walzprozess in den Temperaturausgleichsofen 6 einlaufen, der auch als Puffer dienen kann. Dieser Temperaturausgleichsofen 6 ist in seiner Länge (max. 45 m) so bemessen, daß ein spez. Bundgewicht von max. 25 kg/mm erzeugt werden kann. Nach Ausgleich der Temperatur tritt die Bramme B entweder in die Tandem-Vorstraße 8,9 bei Strangdicken < 90 mm oder bei anderem "Layout" in das Reversiergerüst 16 bei Strangdicken < 125 mm. In beiden Fällen wird die Bramme B auf 15 mm Zwischendicke gewalzt. Diese Zwischendicke wird entweder mit der Tandem-Vorstraße 8,9 in 2 Stichen oder mit dem 1-gerüstigen Reversiergerüst 16 in 3 Stichen erreicht.

Nach Verlassen der Vorstraße 16/8,9 wird das erzeugte Zwischenband Z von z.B. 15mm zwischengewickelt und der 4 - 5 gerüstigen Fertigstraße 13 mit einer vorgeschalteten Entzunderung 12 zugeführt. Hier tritt es mit einer Einzugsgeschwindigkeit von z.B. 0,8 m / sec. in das 1. Gerüst der Fertigstraße 13, womit eine Neuverzunderung ausgeschlossen ist, und verläßt das 5. Gerüst der Fertigstraße 13 mit 1 mm Dicke und einer Austrittsgeschwindigkeit von 12 m /sec. Auf dem sich ausschließenden Auslaufroligang 14 mit Rollenabständen von min. 100 mm durchläuft es ggf. eine Bandkühlung und wird mit ca. 650°C vom Aufwickelhaspel 15 aufgewickelt.

Der Auslaufrollgang 14 zeichnet sich durch besonderes kleinem Rollen und damit Rollenabständen aus, um die dünnen Bänder gut zu führen und ein Abheben des Bandes zu vermeiden. Auch ist ein Haspel kurz hinter dem letzten Fertiggerüst
(5-15mm) mit vorgeschalteter Bandkühlung alternativ möglich

Diese so erzeugten dünnen Warmbänder können einen großen Teil der Kaltwalzbänder auf dem Markt ersetzen und ermöglichen somit auch einen großen Kosten- und Energievorteil gegenüber den normalen Produktionslinien.

Fig. 2 stellt tabellarisch die Verweilzeiten der Brammen B unterschiedlicher Dicken zwischen der Stranggießanlage 1,2 und dem Einlauf in den Ausgleichofen 6 dar, die dazu notwendig sind, daß die Bramme B über Strahlung den benötigten Wärmeinhalt für die Walzstufe beim Einlauf in den Ausgleichsofen 6 aufweist.

Diese max. Verweilzeit kann auch durch eine Wasserkühlung 5 verkürzt oder durch eine Rollgangsabdeckung 5a, z.B. im Falle von geringen Stranggießgeschwindigkeiten von 4m/min. verlängert werden.

Vorteile der Erfindung zur Erzeugung von Warmband sind:
- minimales Investitionsvolumen durch nur eine einzige Hochgeschwindigkeits-Stranggießanlage, deren Kapazität mit der des
- Walzwerkes in Gleichgewicht steht wodurch sich
- minimalste Umwandlungskosten und
- dünnste Banddicken, die gleichzeitig Teile des Kaltband-Produktbereiches bedingt durch einen geringeren Energieverbrauch und Gesamtumwandlungskosten substituieren, einstellen.

Außerdem macht die Konzeption der Stranggießanlage es möglich, peritektische Stähle (0,08 bis 0,15 % Gew.C) rißfrei auch bei hohen Gießgeschwindigkeiten gießen zu können. Man kann aufgrund von Untersuchungen beispielsweise davon ausgehen, daß bei einem maximalen Wärmedurchgang von 1,9 MW/m² keine Längsrisse in der Kokille entstehen. Legt man dies zugrunde, so würden bei folgenden Anlagenkriterien keine Längsrisse in der Kokille entstehen.
- A: 100 mm Strangdicke in der Kokille 6 m/min maximale Gießgeschwindigkeit ca. 300 t/h bzw. 2,1 Mio tpa Kokillendicke = Erstarrungsdicke oder
- B: 75 mm Strangdicke in der Kokille 4,5 m/min maximale Gießgeschwindigkeit ca. 150 t/h bzw. 1,05 Mio tpa Kokillendicke = Erstarrungsdicke oder
- C: 50 mm Strangdicke in der Kokille 2,7 m/min maximale Gießgeschwindigkeit ca. 50 t/h bzw. 0,35 Mio tpa Kokille = Erstarrungsdicke.

Bedingt durch die Gießleistung stehen somit die Anlagen A und B zur Diskussion. Im Fall A reicht eine Anlage für die Auslastung einer Fertigstraße mit ca. 2,5 Mio tpa, im Fall B sind zwei Anlagen für die Auslastung der Fertigstraße notwendig.

Wird der oben angegebene Wärmedurchgang von 1,9 MW/m² nicht überschritten, so ist eine mittlere Hauttemperatur der Kupferplatte in der Kokille von 550° K oder 277° C und eine maximale Haltbarkeit von ca. 770 Schmelzen bzw. Stunden zu erwarten.

Faßt man die aufgezeigten Möglichkeiten unterschiedlicher Anlagenkonzepte zusammen und geht davon aus, daß unterhalb des Wärmedurchgangs von 19 MW/m² ein rißfreies Gießen peritekischer Stähle möglich ist, so würde eine Dünnbrammendicke zwischen 100 und 75 mm das längsrißfreie Gießen von Dünnenbrammen peritektischer Stahlgüten mit Gießgeschwindigkeiten bis zu 6 bzw. 4,5 m/min möglich machen.

## Patentansprüche

1. Anlage zur Herstellung von warmgewalztem Stahlband aus bandförmig stranggegossenem Vormaterial in aufeinanderfolgenden Arbeitsschritten, in der das erstarrte Vormaterial mittels einer Strangteilanlage (4) in Vorbandlängen aufgeteilt und nach dem Entzundem der Oberfläche, in einem Ausgleichsofen (6) auf Walztemperatur gebracht, in einem ersten als Vorstraße eingesetzten Walzwerk (9) in mindestens zwei Walzstichen vorgewalzt und nach Zwischenspeicherung in vor der Fertigstraße angeordneten Auf- und Abwickelstationen (9, 10) nach vorgeschalteter Entzunderung (12) der Fertigstraße (13) zum Auswalzen auf Fertigbanddicke zugeführt wird,
gekennzeichnet durch
eine Stranggießanlage mit einer Gießwalzeinrichtung (2) zum Herstellen des bandförmigen Vormaterials (S) mit einer Gießgeschwindigkeit von 4-8 m/min und einer Erstarrungsdicke von 90-125 mm unter Verwendung einer oszillierenden Stranggießkokille (1) mit Konkavität zwischen Gießspiegel und Kokillenaustritt und/oder einer Strangführung mit Konkavität und/oder mit Zentrierungs- und Führungselementen im Strangführungsgerüst (2) im Bereich ihrer Schmalseiten zum Führen und Zentrieren der Bramme (B), eine zwischen Stranggießanlage (1,2) und Ausgleichsofen (6) vorgesehener Kühl- bzw. Isolierstrecke (5,5a) für das bandförmige Vormaterial (S) und einen der Strangteilanlage (4) nachgeordneten und der Vorstraße (8,9,16) vorgeordneten Ausgleichsofen (6) von ca. 45m Länge und ca. 5 bis 20m Breite.

2. Anlage zur Herstellung von warmgewalztem Stahlband aus bandförmig stranggegossenem Vormaterial nach Anspruch 1,
dadurch gekennzeichnet,
daß die Stranggießkokille (1) einen Breitseitenabstand von 140 bis 90 mm und eine Konkavität je Breitseite zwischen Gießspiegel und Kokillenaustritt zwischen 30 und 3 mm aufweist und das Vormaterial (S) im letzten Zangensegment (2) auf min. 90mm reduzierbar ist.

3. Anlage zur Herstellung von warmgewalztem Stahlband aus bandförmig stranggegossenem Vormaterial nach Anspruch 1 und 2,
dadurch gekennzeichnet,
daß die Vorstraße bei Vorband- bzw, Brammendicken ≤90 mm als zweigerüstige Tandem-Vorstraße (8,9) ausgebildet ist.

4. Anlage zur Herstellung von warmgewalztem Stahlband aus bandförmig stranggegossenem Vormaterial nach Anspruch 1 bis 3,
daß die Vorstraße bei Vorband- bzw, Brammendicken ≤125 mm als Reversierstraße (16) ausgebildet ist.

## Claims

1. An installation for the production of hot-rolled steel strip from starting material continuously cast in a strip shape in successive operating steps, in which the solidified starting material is divided into roughed strip lengths by means of a strip dividing installation (4) and, once the surface has been descaled, is brought to rolling temperature in a holding oven (6), is pre-rolled in at least two roll passes in a first rolling mill (9) which is used as a roughing train, and after temporary storage in coiling and uncoiling stations (9, 10) located before the finishing train, after preceding descaling (12) is fed to the finishing train (13) for rolling out to the final strip thickness,
characterised by
a continuous-casting installation with a cast-rolling apparatus (2) for producing the strip-like starting material (S) at a casting rate of 4-8 m/min and a solidification thickness of 90-125 mm using an oscillating continuous casting mould (1) having a concavity between the casting meniscus and the mould outlet and/or a billet guide with concavity and/or with centring and guide elements in the billet guidance stand (2) in the region of its narrow sides for guiding and centring the slab (B), a cooling or insulating section (5, 5a) for the strip-like starting material (S) which is provided between the continuous-casting installation (1, 2) and the holding oven (6) and a holding oven (6), succeeding the billet dividing installation (4) and preceding the roughing train (8, 9, 16), of a length of approximately 45 m and a width of approximately 5 to 20 m.

2. An installation for producing hot-rolled steel strip from starting material continuously cast in a strip shape according to Claim 1, characterised in that the continuous-casting mould (1) has a distance between broad sides of 140 to 90 mm and a concavity per broad side between the casting meniscus and the mould outlet of between 30 and 3 mm and the starting material (S) can be reduced to a minimum of 90 mm in the final gripper segment (2).

3. An installation for producing hot-rolled steel strip from starting material continuously cast in a strip shape according to Claims 1 and 2, characterised in that the roughing train for roughed strip or slab thicknesses of ≤ 90 mm is in the form of a dual-stand tandem roughing train (8, 9).

4. An installation for producing hot-rolled steel strip from starting material continuously cast in a strip shape according to Claims 1 to 3, [characterised in that] the roughing train is in the form of a reversing train (16) for roughed strip or slab thicknesses of ≤ 125 mm.

## Revendications

1. Installation pour fabriquer un feuillard d'acier laminé à chaud à partir d'un produit de départ coulé en continu sous forme de bande suivant des étapes de travail successives, dans lesquelles le produit de départ solidifié est subdivisé en longueurs de bande de départ au moyen d'une installation de subdivision de barre (4) et, après le décalaminage de la surface, est amené à la température de laminage dans un four de compensation (6), prélaminé en au moins deux passes de laminage dans un premier laminoir (9) prévu comme train ébaucheur, et, après stockage intermédiaire dans des postes d'enroulement et de déroulement (9,10) agencés avant le train finisseur, après décalaminage (12) prévu en amont, est amené au train finisseur (13) pour le laminage à l'épaisseur du feuillard fini,
caractérisée par une installation de coulée continue ayant un dispositif de laminage de coulée continue (2) pour fabriquer le produit de départ (S) sous forme de bande avec une vitesse de coulée de 4-8 m/mn et une épaisseur de solidification de 90-125 mm en utilisant une coquille de coulée continue oscillante (1) avec une concavité entre la surface de coulée et la sortie de coquille et/ou un guide de barre avec une concavité et/ou avec des éléments de guidage et de centrage dans la cage de guidage de barre (2) dans la zone de ses côtés étroits pour guider et centrer la brame (B), une étendue d'isolation ou de refroidissement (5,5a), prévue entre l'installation de coulée continue (1,2) et le four de compensation (6), pour le produit de départ (S) en forme de bande et un four de compensation (6) prévu en aval de l'installation de subdivision de barre (4) et en amont du train ébaucheur (8,9,16) d'une longueur d'environ 45 m et d'une largeur d'environ 5 à 20 m.

2. Installation pour fabriquer un feuillard d'acier laminé à chaud à partir d'un produit de départ coulé en continu sous forme de bande selon la revendication 1,
caractérisée en ce que la coquille de coulée continue (1) présente un écartement des côtés larges de 140 à 90 mm et une concavité de chaque côté large entre le niveau de coulée et la sortie de coquille entre 30 et 3 mm, et le produit de départ (S) peut être réduit dans le dernier segment de pinces (2) à au minimum 90 mm.

3. Installation pour fabriquer un feuillard d'acier laminé à chaud à partir d'un produit de départ coulé en continu sous forme de bande selon les revendications 1 et 2,
caractérisée en ce que le train ébaucheur, pour des épaisseurs de brame ou de préfeuillard inférieures ou égales à 90 mm, est réalisé comme train ébaucheur tandem (8,9) ayant deux cages.

4. Installation pour fabriquer un feuillard d'acier laminé à chaud à partir d'un produit de départ coulé en continu sous forme de bande selon les revendications 1 à 3,
caractérisée en ce que le train ébaucheur, pour des épaisseurs de brame ou de préfeuillard inférieures ou égales à 125 mm, est réalisé comme train réversible (16).
